# EUROPÄISCHE PATENTSCHRIFT

(11) **EP 2 953 217 B1**
(45) Veröffentlichungstag und Bekanntmachung des Hinweises auf die Patenterteilung: **10.07.2019**
(21) Anmeldenummer: 15168717.5
(22) Anmeldetag: 21.05.2015
(51) Int. Cl.: H01T 13/14, C23D 5/00, H01T 21/02, C23D 5/02, C23D 7/00

(54) **VERFAHREN ZUR HERSTELLUNG EINER ZÜNDKERZE FÜR EINEN VERBRENNUNGSMOTOR SOWIE ZÜNDKERZE FÜR EINEN VERBRENNUNGSMOTOR**
PROCESS FOR PRODUCING AN IGNITION PLUG FOR AN INTERNAL COMBUSTION ENGINE AND IGNITION PLUG FOR AN INTERNAL COMBUSTION ENGINE
PROCÉDÉ DE FABRICATION D'UNE BOUGIE D'ALLUMAGE POUR UN MOTEUR À COMBUSTION INTERNE ET BOUGIE D'ALLUMAGE POUR UN MOTEUR À COMBUSTION INTERNE

(30) Priorität: 06.06.2014 DE 102014210922
(43) Veröffentlichungstag der Anmeldung: 09.12.2015
(73) Patentinhaber: Ford Global Technologies, LLC, Dearborn, MI 48126 (US)
(72) Erfinder: Berkemeier, Oliver, 51465 Bergisch Gladbach (DE); Verpoort, Clemens Maria, 40789 Monheim (DE)
(74) Vertreter: Dörfler, Thomas

(56) Entgegenhaltungen:
- DE-A1- 2 109 415
- GB-A- 840 472
- JP-A- H05 242 954
- US-A- 3 365 605
- Lehrstuhl Für ET AL: "UNIVERSITÄT DES SAARLANDES Einleitung", , 31. Dezember 1999 (1999-12-31), Seiten 1-6, XP55216484, Gefunden im Internet: URL:http://www.uni-saarland.de/fak8/powder tech/lehre/handouts/praktikum/Emaillieren_ und_Glasieren.pdf [gefunden am 2015-09-28]

## Beschreibung

Die vorliegende Erfindung betrifft ein Verfahren zur Herstellung einer Zündkerze für einen Verbrennungsmotor, insbesondere für ein Kraftfahrzeug nach dem Oberbegriff von Anspruch 1. Weiterhin betrifft die Erfindung eine Zündkerze für einen Verbrennungsmotor nach dem Oberbegriff von Anspruch 7.

Fremdgezündete Verbrennungsmotoren benötigen einen Zündfunken, um das in ihren Verbrennungsräumen verdichtete Kraftstoff-Luft-Gemisch zu entzünden. Hierzu werden elektrisch betriebene Zündkerzen eingesetzt, welche der kontrollierten Bereitstellung des jeweiligen Zündfunkens dienen. In deren Betrieb bildet sich der Zündfunke als offener Lichtbogen zwischen einer Mittelelektrode und wenigstens einer Masseelektrode der Zündkerze aus. Üblicherweise besitzen Zündkerzen einen Grundkörper mit einem Verbindungsabschnitt, welcher beispielsweise ein Außengewinde aufweisen kann. Auf diese Weise kann die Zündkerze in eine korrespondierende Öffnung im Zylinderkopf des Verbrennungsmotors eingeschraubt werden.

Durch die elektrisch leitfähige Verbindung mit dem Verbindungsabschnitt weist die Masseelektrode bereits bei der Anordnung der Zündkerze in dem Zylinderkopf einen Massekontakt mit der Fahrzeugmasse auf. Demgegenüber kann die Mittelelektrode beispielsweise über ein Zündkabel mit einer Zündspule verbunden werden. Durch die Zündspule kann die Mittelelektrode mit einer entsprechenden Zündspannung beaufschlagt werden. Hierzu sind Mittelelektrode und Masseelektrode über einen geeigneten Isolatorkörper elektrisch voneinander isoliert, da der Überschlag der Zündspannung lediglich zwischen den beiden Elektroden erfolgen soll. Der Elektrodenabstand stellt dabei ein vorab einstellbares Kriterium dar, um die gewünschte Verbrennung des Kraftstoff-Luft-Gemisches zu erhalten.

Bei der Anordnung einer Zündkerze ist deren den Elektrodenabstand aufweisendes Ende dem zugehörigen Verbrennungsraum des Verbrennungsmotors zugewandt. Besagtes Ende wird im Rahmen der Erfindung als Kopfbereich der Zündkerze benannt.
Im Betrieb von Zündkerzen ist bekannt, dass sich an deren Kopfbereich etwaige Ablagerungen bilden können. Bei den Ablagerungen handelt es sich zumeist um Ölkohle. Diese Ölkohleablagerungen sind auf den Verbrennungsprozess des jeweiligen Kraftstoffs zurückzuführen. Dabei konzentrieren sich derartige Ablagerungen im Wesentlichen auf den im Kopfbereich liegenden Teil des Isolatorkörpers. Je nach Betriebszeit können diese Ablagerungen eine poröse Struktur von mehreren Millimetern Dicke erreichen.

Das sich hieraus ergebende Problem ist auf deren elektrische Leitfähigkeit zurückzuführen. Insbesondere durch die sich zwischen den metallischen Bereichen des Kopfbereiches der Zündkerze ausbildenden Ablagerungen können mit der Zeit Fehlzündungen und unkontrollierte Zündfunken entstehen. Überdies zeigen die Ablagerungen am Ende eines Verbrennungszyklus die Tendenz zum unkontrollierten Nachglühen; ähnlich einer Glühkerze. Aufgrund der dann gestörten oder gar unvollständigen Verbrennung des Kraftstoff-Luft-Gemisches führt dies letztlich zu unerwünscht hohen Werten an flüchtigen organischen Substanzen im Abgas (HC-Emissionen).

Im Stand der Technik sind bereits diverse Ausgestaltungen von Zündkerzen bekannt. Neben deren reinen Funktion als Zündmittel wurden dabei auch bereits Lösungen zur Vermeidung der in Rede stehenden Ablagerungen aufgezeigt.

So offenbart die EP 1 557 918 A1 eine Zündkerze für einen Verbrennungsmotor, mit welcher das Auftreten von Nebenschlüssen durch die elektrisch leitfähigen Ablagerungen dauerhaft vermieden werden sollen. Hierzu wird eine katalytische Edelmetallbeschichtung vorgeschlagen, welche auf der im Kopfbereich der Zündkerze liegenden Fußspitze des Isolatorkörpers ausgebildet wird. Bei der Edelmetallbeschichtung kann es sich um Platin (Pt), Palladium (Pd) oder um Rhodium (Rh) handeln.

Durch die vorgeschlagene Edelmetallbeschichtung soll die notwendige Temperatur zum Abbrand von Ablagerungen gesenkt werden. Dies ist insbesondere in der Kaltstartphase des Verbrennungsmotors interessant, in der noch keine optimale Betriebstemperatur vorliegt. Durch die so erreichbare Absenkung der Abbrandtemperatur soll letztlich die Oxidation der Ablagerungen entsprechend beschleunigt werden. In Bezug auf die Lage der Edelmetallbeschichtung ist diese auf die der Mittelelektrode der Zündkerze zugewandte Innenfläche der Isolatorbohrung beschränkt. Bei der Isolatorbohrung handelt es sich in üblicher Weise um jene Öffnung innerhalb des Isolatorkörpers, welche die ansonsten von dem Isolatorkörper umgriffene Mittelelektrode freigibt, damit diese mit der Masseelektrode interagieren kann.

Der DE 42 22 137 B4 ist eine Kraftstoff-Einspritzdüse für eine Diesel-Brennkraftmaschine zu entnehmen. Diese umfasst einen Düsenkörper mit diesen durchdringenden Spritzlöchern, auf deren Wandung eine Beschichtung aufgebracht ist. Die Beschichtung verdickt sich zum Auslauf der Spritzlöcher hin, so dass die Spritzlöcher sich zu ihrem Auslauf hin verjüngen. Die Beschichtung selbst ist aus einem Hartstoff wie etwa Chrom, Nickel, Nickel-Phosphor, Nickel-Bor, Nickel-Kobalt-Bor, Al₂O₃, Cr₂O₃, TiO₂, Cr₃C₂, SiO₂, AlSi, NiCr, WTi oder WC gebildet.

Aus der DE 199 51 014 A1 geht ein Brennstoffeinspritzventil hervor, welches ebenfalls eine zumindest um den Mündungsbereich seiner Austrittsöffnung herum eine Beschichtung aufweist. Bei der Beschichtung handelt es sich um eine katalytisch wirksame Schicht aus Co oder Ni oder Kobalt- oder Nickeloxiden oder Oxiden von Co- oder Ni- Legierungen oder Ru oder Rh oder Pd oder Os oder Ir oder Pt oder Legierungen dieser Metalle untereinander bzw. mit anderen Metallen.

Die JP 2007-309167 A zeigt ein Brennkammerreinigungssystem für einen Verbrennungsmotor. Hierzu wird Titanoxid auf einer Oberfläche einer Einspritzöffnung eines Injektors aufgetragen.

Die JP 2005-155618 A offenbart ein Verfahren zur Ausbildung einer Beschichtung aus Titanoxid an einer Düse eines Einspritzventils.

Die JP H05-242954 A offenbart die Merkmale des Oberbegriffs des Anspruchs 7.

Im Ergebnis kann durch die Anordnung der Edelmetallbeschichtung zwar beispielsweise die Verbrennung bereits vorhandener Ablagerungen beschleunigt werden, allerdings kann es aufgrund ihrer Eigenschaften und deren lokalen Anordnung auch weiterhin sowohl zu unkontrollierten Zündungen als auch zum Nachglimmen kommen. Insgesamt erlauben daher bis jetzt weder auf physikalische oder chemische Gasphasenabscheidung (PVD/CVD) zurückgehende noch auf galvanischen Maßnahmen beruhende Verfahren die Herstellung geeigneter Beschichtungen, um die Bildung von Ablagerungen und die damit einhergehenden Nachteile zuverlässig zu verhindern.

Angesichts dieser Beobachtung bieten daher Zündkerzen für Verbrennungsmotoren, insbesondere für Verbrennungsmotoren von Kraftfahrzeugen somit auch weiterhin durchaus noch Raum für Verbesserungen.

Vor diesem Hintergrund liegt der Erfindung die Aufgabe zugrunde, ein Verfahren zur Herstellung einer Zündkerze sowie eine Zündkerze für einen Verbrennungsmotor dahingehend weiterzuentwickeln, dass eine kostengünstige und in vorhandene Produktionsabläufe integrierbare Möglichkeit zur Ausbildung einer geeigneten Beschichtung ermöglicht wird, durch welche eine sichere Funktion zur Verbesserung der im Betrieb entstehenden Abgaswerte gewährleistet ist.

Die Lösung des verfahrensmäßigen Teiles dieser Aufgabe ist Inhalt eines Verfahrens mit den Merkmalen des Anspruchs 1. Der gegenständliche Teil dieser Aufgabe wird durch eine Zündkerze mit den Merkmalen des Anspruchs 7 gelöst. Weitere, besonders vorteilhafte Ausgestaltungen der Erfindung offenbaren die jeweiligen Unteransprüche.

Es ist darauf hinzuweisen, dass die in der nachfolgenden Beschreibung einzeln aufgeführten Maßnahmen und Merkmale in beliebiger, technisch sinnvoller Weise miteinander kombiniert werden können und damit weitere Ausgestaltungen der Erfindung aufzeigen.

Hiernach beinhaltet das erfindungsgemäße Verfahren die Herstellung einer Zündkerze für einen Verbrennungsmotor. Bei dem Verbrennungsmotor kann es sich besonders bevorzugt um einen Kraftfahrzeugmotor handeln.

Die herzustellende Zündkerze besitzt einen Grundkörper, welcher einen Kopfbereich umfasst. Auf dem Kopfbereich wird zumindest teilweise eine Beschichtung angeordnet. Der Kopfbereich ist dazu ausgebildet, um im eingebauten Zustand der Zündkerze in den Verbrennungsmotor wenigstens einem seiner Brennräume zugewandt zu sein. Hierbei kann der Kopfbereich zumindest teilweise in dem zugehörigen Brennraum angeordnet sein. Insofern ist der Kopfbereich dafür vorgesehen ist, um dem Verbrennungsraum des Verbrennungsmotors zugeordnet zu werden.

Bevorzugt kann die Zündkerze selbst einen typischen Aufbau aufweisen. Dieser beinhaltet eine Mittelelektrode und wenigstens eine von dieser beabstandete und unter zumindest teilweiser Eingliederung eines Isolatorkörpers gegenüber der Mittelelektrode elektrisch isolierte Masseelektrode.

Erfindungsgemäß erfolgt die Anordnung der Beschichtung auf dem Kopfbereich der Zündkerze mit den folgenden Schritten:
- Zumindest teilweises Aufrauen des Kopfbereiches,
- Auftragen von Schlicker auf den aufgerauten Kopfbereich,
- Trocknen des aufgetragenen Schlickers,
- Erhitzen des auf den aufgerauten Kopfbereich aufgetragenen Schlickers zur Ausbildung einer Email-Beschichtung.

Das Wesentliche an dem erfindungsgemäßen Verfahren ist dabei die Ausbildung einer Email-Beschichtung auf dem Kopfbereich des Grundkörpers der Zündkerze. Gegenüber der Anordnung einer Edelmetallbeschichtung ergibt sich hieraus der Vorteil, dass die erfindungsgemäße Email-Beschichtung bereits die Ablagerung von Ölkohle weitestgehend unterbindet. Insofern dient die Email-Beschichtung nicht der Senkung der notwendigen Temperatur für einen Abbrand derartiger Ablagerungen, sondern verhindert oder reduziert zumindest deren Entstehung bereits von Beginn an.

Ursächlich hierfür ist die Erkenntnis, dass sich nahezu keine flüssigen Bestandteile des Kraftstoffs - beispielsweise in Tropfenform - auf der Email-Beschichtung ablagern und eintrocknen könnten. Dies wurde als der Hauptgrund für die Entstehung teerkohleartiger Beläge auf Zündkerzen erkannt. Durch die Verhinderung oder zumindest weitest gehende Reduzierung solcher Ablagerungen ist ein etwaiges Nachglimmen dieser nunmehr nicht mehr möglich.

Darüber hinaus fungiert die erfindungsgemäße Email-Beschichtung als zusätzlicher Isolator, so dass ein etwaiges Durchschlagen des Zündfunkens sicher verhindert ist. Dies ist insbesondere dann relevant, sofern sich mit der Zeit doch mögliche Ablagerungen auf dem Kopfbereich ausbilden sollten. Da die Ablagerungen elektrisch leitfähig sind, kann bei der im Stand der Technik bekannten Anordnung einer ebenfalls elektrisch leitfähigen Edelmetallbeschichtung ein unkontrollierter, und schädlicher Zündfunke entstehen, was mit der Erfindung vermeidbar ist.

Aufgrund der erfindungsgemäßen Email-Beschichtung entsteht somit quasi ein doppelter Schutz hinsichtlich der sicheren Funktion der Zündkerze, wodurch die im Betrieb des Verbrennungsmotors entstehenden Abgaswerte entsprechend verbessert sind. Ursächlich hierfür sind die erfindungsgemäßen Antihaft- und elektrischen Isolationseigenschaften der Email-Beschichtung zumindest auf dem relevanten Kopfbereich der Zündkerze.

Die Anordnung der erfindungsgemäßen Email-Beschichtung lässt sich in vorteilhafter Weise einfach in bestehende Herstellungsprozesse von Zündkerzen integrieren. Aufgrund der hitzebeständigen Eigenschaften einer Email-Beschichtung zeigt sich diese in Bezug auf ihren Einsatzort und die damit verbundenen und auf sie einwirkenden Temperaturbelastungen als überaus beständig.

Bei der Email-Beschichtung kann es sich besonders bevorzugt um eine oxydische sowie glatte und katalytisch wirksame Email-Beschichtung handeln. Alternativ oder in Ergänzung hierzu kann die Email-Beschichtung auch als "Clean Email" ausgebildet sein. Derartige Email-Beschichtungen sind beispielsweise in der Auskleidung von Haushaltsgeräten wie etwa Backöfen bekannt. Diese beinhalten einen Selbstreinigungseffekt, wenn der Ofen in einer höheren Temperatur als üblich betrieben wird. Hierbei handelt es sich dann um ein Reinigungsglühen, bei welchem etwaige anhaftende Ablagerungen wie Ölbeläge ohne mechanische Einwirkung rein katalytisch abgebaut werden können.

Als Schlicker wird im Sinne der Erfindung die Ausgangsbasis für die anzuordnende Email-Beschichtung verstanden. Hierbei kann es sich bevorzugt um eine Masse in Form eines Mineralgemisches handeln, welches in einer flüssigen, breiigen bis zähflüssigen Konsistenz vorliegt und in geeigneter Weise auf den oder die aufgerauten Teile des Kopfbereiches aufgetragen wird.

Für den Auftrag ist beispielsweise ein Kontakt- oder kontaktloses Verfahren in Bezug auf den Einsatz eines Auftragsmittels denkbar. So kann der Schlicker beispielsweise unter Zuhilfenahme einer Auftragsrolle oder eines Auftragspinsels aufgetragen werden. Weiterhin kann der Auftrag beispielsweise durch Tauchen oder Sprühen, insbesondere Airless-Sprühen erfolgen.

Das anschließende Trocknen des aufgetragenen Schlickers kann beispielsweise in Umgebungsluft oder durch das Anströmen mit aufgewärmter Luft erfolgen. Das nachfolgende Erhitzen des getrockneten Schlickers dient der Ausbildung der Email-Beschichtung. Unter dem Erhitzen wird im Rahmen der Erfindung auch ein Glühen, Sintern oder Einbrennen verstanden.

Gemäß einer vorteilhaften Weiterbildung des grundsätzlichen Erfindungsgedankens kann vor dem Erhitzen ein innerhalb des Kopfbereiches gelegener metallischer Teil der Zündkerze zumindest teilweise aufgeraut und mit dem Schlicker versehen werden. Mit anderen Worten sieht die Erfindung hierbei vor, dass die Email-Beschichtung auf metallischen Teilen des Kopfbereiches ausgebildet werden kann.

Besonders bevorzugt kann sich die fertige Email-Beschichtung über einen inneren und einen äußeren Teil des Kopfbereiches erstrecken. Als innerer Teil wird hierbei jener Bereich verstanden, welcher der zumeist zentralen Mittelelektrode zugewandt ist. Demgegenüber handelt es sich bei dem äußeren Teil um jenen Bereich, welcher der Mittelelektrode abgewandt ist. An dem inneren Teil hat die Email-Beschichtung aufgrund ihrer elektrisch isolierenden Wirkung die Aufgabe, ein mögliches Durchschlagen des Zündfunkens über bereits vorhandene Ablagerungen wirksam zu verhindern. Deren Anordnung an dem äußeren Teil dient dagegen primär dem Verhindern von Ablagerungen, welche aufgrund ihres Nachglimmens ansonsten zu hohen Emissionswerten führen.

Weiterhin ist vorgesehen, dass vor dem Erhitzen ein innerhalb des Kopfbereiches gelegener Teil des Isolatorkörpers zumindest teilweise aufgeraut und mit dem Schlicker versehen wird. Mit anderen Worten erstreckt sich die Anordnung der Email-Beschichtung auch auf Bereiche des Isolatorkörpers.

Eine vorteilhafte Weiterentwicklung der Erfindung sieht vor, dass ein möglicher Overspray des aufgetragenen Schlickers nach dessen Trocknung noch vor dem Erhitzen zumindest teilweise mechanisch entfernt werden kann. Hierbei geht es primär um die Mittelektrode und/oder die wenigstens eine Masseelektrode. Ziel ist die Ausbildung eines kontrollierten und ausreichenden Zündfunkens, wozu die entsprechenden Elektronen möglichst blank vorliegen sollten. Je nach verwendetem Auftragsverfahren für den Schlicker kann es daher erforderlich sein, die als Overspray bezeichneten unerwünschten Aufträge des Schlickers lokal vor dessen Erhitzung zu entfernen.

Die Basis für den Auftrag des Schlickers wird durch ein geeignetes Aufrauverfahren des Kopfbereiches geschaffen. Die Erfindung sieht hierfür vor, dass das zunächst erforderliche Aufrauen von Teilen des Kopfbereiches oder des gesamten Kopfbereiches beispielsweise mittels Stahlkies-Strahlen erfolgen kann. Selbstverständlich sind auch weitere Aufrauverfahren denkbar, welche eine geeignete Vorbearbeitung der jeweiligen Oberflächen für den Auftrag des Schlickers ermöglichen. Das Aufrauen dient dabei in erster Linie der Schaffung eines haltbaren Verbundes zwischen der Oberfläche des Kopfbereiches und der Email-Beschichtung. Diese kann sich hierdurch besser in der Oberfläche des Kopfbereiches verankern. Zudem kann durch das Aufrauen die Kontaktoberfläche vergrößert werden.

Bevorzugt kann das Erhitzen des aufgetragenen Schlickers in einem Temperaturbereich von 800°C bis 900°C durchgeführt werden. Besonders bevorzugt kann das Erhitzen unter Verwendung eines Schutzgases erfolgen. Durch die Erhitzung unter Schutzgas kann die Bildung von Zunder- und Anlaufschichten insbesondere auf dem Außengewinde der Zündkerze wirksam verhindert werden.

Das nunmehr vorgestellte erfindungsgemäße Verfahren zur Herstellung einer Zündkerze ermöglicht eine kostengünstige und leicht in vorhandene Produktionsabläufe integrierbare Möglichkeit zur Ausbildung einer Beschichtung in Form einer Email-Beschichtung. Durch die elektrisch isolierende Wirkung der temperaturbeständigen Email-Beschichtung in Kombination mit deren Verhinderung von Ablagerungen ist insgesamt eine sichere Funktion der Zündkerze zur Verbesserung der im Betrieb entstehenden Abgaswerte gewährleistet.

Die Erfindung betrifft ferner eine Zündkerze für einen Verbrennungsmotor, insbesondere für einen solchen eines Kraftfahrzeugs. Die Zündkerze kann bevorzugt mit dem zuvor vorgestellten erfindungsgemäßen Verfahren hergestellt worden sein.

Dabei umfasst die Zündkerze einen Grundkörper mit einem Kopfbereich, welcher dafür vorgesehen ist, um einem Verbrennungsraum des Verbrennungsmotors zugeordnet zu sein. Weiterhin ist auf dem Kopfbereich zumindest teilweise eine Beschichtung angeordnet. Erfindungsgemäß handelt es sich bei der Beschichtung um eine Email-Beschichtung. Alternativ hierzu kann die Beschichtung zumindest Email mit umfassen.

Die sich daraus ergebenden Vorteile wurden bereits zuvor im Zusammenhang mit dem erfindungsgemäßen Verfahren zur Herstellung einer Zündkerze erläutert und gelten für die erfindungsgemäße Zündkerze entsprechend. Dies gilt im Übrigen auch für die nachfolgend benannten weiteren vorteilhaften Ausgestaltungen der erfindungsgemäßen Zündkerze. Aus diesem Grund wird an dieser Stelle auf die vorherigen Ausführungen verwiesen.

Gemäß einer vorteilhaften Ausgestaltung der erfindungsgemäßen Zündkerze ist die Email-Beschichtung aus einem Schlicker gebildet. In Bezug auf die Zusammensetzung des Schlickers ist vorgesehen, dass dieser sich aus wenigstens einem glasbildenden Oxid nebst wenigstens einem weiteren Bestandteil und bedarfsweise zusätzlich aus mindestens einem Trübungsmittel zusammensetzen kann.

Bei der möglichen Gruppe an glasbildenden Oxiden kann es sich beispielsweise um wenigstens eines der folgenden handeln:
- Siliciumdioxid (SiO₂)
- Bortrioxid (B₂O₃)
- Natriumoxid (Na₂O)
- Kaliumoxid (K₂O)
- Aluminiumoxid (Al₂O₃).
Selbstverständlich ist diese Aufzählung nicht abschließend, so dass auch weitere glasbildende Oxide denkbar sind.

In Bezug auf den wenigstens einen weiteren Bestandteil kann dieser beispielsweise aus folgender Gruppe stammen:
- Borax
- Feldspat
- Quarz
- Fluorid
- Soda
- Natriumnitrat.
Auch hierbei gilt, dass diese Aufzählung nicht abschließend ist, so dass auch weitere Bestandteile denkbar sind.

Was die bedarfsweise Zugabe mindestens eines Trübungsmittels angeht, kann dieses beispielsweise aus folgender Gruppe ausgewählt sein:
- Titan (Ti)
- Zirconium (Zr)
- Molybdän (Mo).

Dabei handelt es sich ebenfalls um keine abschließende Aufzählung, so dass auch andere Trübungsmittel wie beispielsweise Zinnoxid oder Titansilikat denkbar sind.

Bei der erfindungsgemäßen Email-Beschichtung handelt es sich bevorzugt um ein Schmelzgemisch. Bei der Emailtemperatur schmelzen die glasbildenden Oxide zu einer Glasschmelze zusammen. Grundemails weisen ca. 23 - 34 Gew% (Gewichtsprozente) Borax, 28 - 52 Gew% Feldspat, 5 - 20 Gew% Quarz, ca. 5 Gew% Fluorid, sowie als Rest Soda und Natriumnitrat auf. Als Trübungsmittel können wie bereits erwähnt die Oxide von Ti, Zr und Mo dienen.

Weiterhin können auch keramische Pigmente wie z.B. Eisenoxide, Chromoxide und Spinelle enthalten sein.

Um die Haftung insbesondere auf metallischem Untergrund zu verbessern, kann die erfindungsgemäße Email-Beschichtung ferner beispielsweise auch wenigstens ein Oxid der nachfolgenden Gruppe enthalten:
- Cobaltoxid
- Manganoxid
- Nickeloxid.

Die genannten Stoffe werden in bevorzugter Ausgestaltung fein gemahlen und geschmolzen. Die Schmelze wird abgeschreckt, also bevorzugt in Wasser gegeben, wobei die so entstehende körnige glasartige Fritte im sich anschließenden Schritt wieder fein gemahlen wird. Beim dem Mahlvorgang werden beispielsweise 30 % bis 40 % Wasser zusammen mit Ton und Quarzmehl zugesetzt. Je nach Art des Emails kommen noch die erwähnten Trübungsstoffe und Farboxide hinzu.

So wird ein Emailschlicker gebildet, welcher zur besseren Mischung einige Zeit, bevorzugt einige Tage ruhen sollte, bevor der Emailschlicker weiterverwendet würde. Durch Verwendung geeigneter Stellmittel wird sichergestellt, dass sich eine gleichmäßige Schichtdicke ergibt.

In Bezug auf eine glatte Email-Beschichtung kann diese bevorzugt einen hohen Anteil an Ceroxid (CeO) aufweisen. Durch dessen Katalysatorwirkung werden sich auf dem Oberfläche der Email-Beschichtung absetzende Kraftstofftröpfchen verdampft. Hierdurch können sich keine Ablagerungen bilden, welche später negative Auswirkungen auf die Abgasemissionen haben könnten. Weiterhin kann hierdurch die Starttemperatur zum Verbrennen des Kraftstoffs und unverbrannter Kohlenwasserstoffe (HC) sowie von Kohlenmonoxid (CO) in vorteilhafter Weise reduziert werden. Hierdurch können ebenfalls die Emissionswerte des Verbrennungsmotors gesenkt werden.

Die Email-Beschichtung kann einen hohen Anteil an Aluminiumoxid Al₂O₃ aufweisen, um die Durchschlagsfestigkeit gegenüber einem Zündfunken zu erhöhen.

Nach einer vorteilhaften Weiterbildung kann die Email-Beschichtung eine Schichtdicke von 100 µm bis 250 µm aufweisen.

Weitere vorteilhafte Einzelheiten und Wirkungen der Erfindung sind im Folgenden anhand von in den Figuren schematisch dargestellten Ausführungsbeispielen näher erläutert. Es zeigen:
- Fig. 1: einen Abschnitt einer erfindungsgemäßen Zündkerze in einem Längsschnitt sowie
- Fig. 2: den Abschnitt aus Fig. 1 in einer weiteren Form in ansonsten selber Darstellungsweise.

Fig. 1 ist der Längsschnitt durch eine erfindungsgemäße Zündkerze 1 zu entnehmen. Aus Gründen der Übersichtlichkeit ist diese erkennbar auf den Verbindungsteil eines Grundkörpers 2 der Zündkerze 1 reduziert. Dieser zeigt im Wesentlichen den Bereich, welcher für die Erzeugung eines nicht näher dargestellten Zündfunkens der Zündkerze 1 ausgebildet ist.

Dem Längsschnitt ist der typische Aufbau der Zündkerze 1 aus einer sich in eine Längsrichtung x der Zündkerze 1 erstreckenden Mittelelektrode 3 zu entnehmen, welche von einem Isolatorkörper 4 umgriffen ist. Bei dem Isolatorkörper 4 kann es sich um einen Porzellankörper handeln. Der Isolatorkörper 4 ist in nicht näher gezeigter Weise rohrförmig gestaltet, wobei die stiftförmige Mittelelektrode 3 innerhalb des Isolatorkörpers 4 angeordnet ist. Der Isolatorkörper 4 dient der elektrischen Isolation der Mittelelektrode 3 gegenüber den weiteren metallischen Bereichen des Grundkörpers 2.

Insofern dient der Isolatorkörper 4 auch der elektrischen Isolation der Mittelelektrode 3 gegenüber einer Masseelektrode 5, welche an dem Grundkörper 2 angeordnet ist. Die Masseelektrode 5 ist bügelförmig abgewinkelt, wobei sie sich von einer Stirnseite 6 des Grundkörpers 2 aus zunächst in Richtung der Längsrichtung x erstreckt und anschließend über die Mittelelektrode 3 abwinkelt. Dabei sind die Mittelelektrode 3 und die Masseelektrode 5 unter Ausbildung eines Elektrodenabstandes a voneinander beabstandet.

Wie zu erkennen, weist der Grundkörper 2 an seinem äußeren Umfang ein Außengewinde 7 auf. Das Außengewinde 7 dient der Kopplung der Zündkerze 1 mit der Bohrung eines nicht näher gezeigten Zylinderkopfes eines Verbrennungsmotors. Hierzu besitzt die nicht gezeigte Bohrung ein entsprechendes Innengewinde, welches mit dem Außengewinde 7 des Grundkörpers 2 der Zündkerze 1 in Eingriff bringbar ist.

Bei den in Fig. 1 ersichtlichen Teilen der Zündkerze 1 handelt es sich um einen Kopfbereich 8, welcher zur entsprechenden Anordnung oder Ausrichtung zu einer nicht ersichtlichen Brennkammer des Verbrennungsmotors vorgesehen ist. Ersichtlich ist der Grundkörper 2 im Kopfbereich 8 rohrförmig ausgestaltet, wobei ein Abschnitt des Isolatorkörpers 4 mitsamt der darin angeordneten Mittelelektrode 3 innerhalb des Grundkörpers 2 angeordnet und diesem gegenüber beabstandet ist. Hierdurch bildet sich ein ringförmiger Spalt 9 zwischen einem Innenseitenbereich des Grundkörpers 2 und einem Außenseitenbereich des Isolatorkörpers 4 nebst der Mittelelektrode 3 aus.

Wie zu erkennen, ist auf dem Kopfbereich 8 eine Beschichtung in Form einer Email-Beschichtung 10 angeordnet. Die Email-Beschichtung 10 erstreckt sich dabei über den ringförmigen Spalt 9 und somit über den entsprechenden Innenseitenbereich des Grundkörpers 2 und den entsprechenden Außenseitenbereich des Isolatorkörpers 4. Dabei umgreift die Email-Beschichtung 10 ferner auch die Stirnseite 6 des Grundkörpers 2 bis hin zum Ansatz des Außengewindes 7 des Grundkörpers 2. Weiterhin ist auch im Wesentlichen der sich in Längsrichtung x erstreckende Abschnitt der Masseelektrode 5 von der Email-Beschichtung 10 umgriffen.

Fig. 2 zeigt den Kopfbereich 8 nochmals in vereinfachter Form. Hierbei sind die Schnitte nicht durch den Isolatorkörper 4 hindurch geführt, so dass dieser vorliegend die darin verlaufende Mittelelektrode 3 verdeckt. Im Unterschied zu der Darstellung von Fig. 1 endet hierbei die Email-Beschichtung 10 an der Stirnseite 6 des Grundkörpers 2. Demgegenüber erstreckt sich die Email-Beschichtung 10 deutlich weiter über die Masseelektrode 5, insbesondere auch über dreiviertel des abgewinkelten Abschnitts der Masseelektrode 5, so dass diese nur an ihrem freien Ende abschnittsweise unbeschichtet ist. Insgesamt weist die Email-Beschichtung 10 eine ausreichende Schichtdicke auf, um eine hohe Durchschlagsfestigkeit gegenüber einem Zündfunken zu erreichen. Die Schichtdicke beträgt vorliegend von 100 µm bis 250 µm.

### Bezugszeichenliste

- 1: Zündkerze
- 2: Grundkörper von 1
- 3: Mittelelektrode von 1
- 4: Isolatorkörper von 1
- 5: Masseelektrode von 1
- 6: Stirnseite von 2
- 7: Außengewinde von 2
- 8: Kopfbereich von 1 und 2
- 9: Spalt zwischen 2 und 4
- 10: Email-Beschichtung von 1

- a: Elektrodenabstand zwischen 3 und 5
- x: Längsrichtung von 1

## Patentansprüche

1. Verfahren zur Herstellung einer Zündkerze (1) für einen Verbrennungsmotor, insbesondere eines Kraftfahrzeugs, umfassend einen Grundkörper (2) mit einem Kopfbereich (8), welcher dafür vorgesehen ist, um einem Verbrennungsraum des Verbrennungsmotors zugeordnet zu werden, wobei auf dem Kopfbereich (8) des Grundkörpers (2) zumindest teilweise eine Beschichtung angeordnet wird,
mit zumindest folgenden Schritten:
- Zumindest teilweises Aufrauen des Kopfbereiches (8) des Grundkörpers (2) sowie eines innerhalb des Kopfbereiches (8) gelegenen Teil eines Isolatorkörpers (4),
- Auftragen von Schlicker auf den aufgerauten Kopfbereich (8) des Grundkörpers (2) sowie des innerhalb des Kopfbereiches (8) gelegenen Teil eines Isolatorkörpers (4),
- Trocknen des aufgetragenen Schlickers,
- Erhitzen des auf den aufgerauten Kopfbereich (8) des Grundkörpers (2) sowie des innerhalb des Kopfbereiches (8) gelegenen Teil eines Isolatorkörpers (4) aufgetragenen Schlickers zur Ausbildung einer Email-Beschichtung (10).

2. Verfahren nach Anspruch 1,
**dadurch gekennzeichnet, dass**
vor dem Erhitzen ein innerhalb des Kopfbereiches (8) gelegener metallischer Teil der Zündkerze (1) zumindest teilweise aufgeraut und mit dem Schlicker versehen wird.

3. Verfahren nach Anspruch 1 oder 2,
**dadurch gekennzeichnet, dass**
ein Overspray des aufgetragenen Schlickers auf einer Mittelektrode (3) und/oder einer Masseelektrode (4) nach dessen Trocknung vor dem Erhitzen zumindest teilweise mechanisch entfernt wird.

4. Verfahren nach einem der vorhergehenden Ansprüche,
**dadurch gekennzeichnet, dass**
das Aufrauen des Kopfbereiches (8) mittels Stahlkies-Strahlens durchgeführt wird.

5. Verfahren nach einem der vorhergehenden Ansprüche,
**dadurch gekennzeichnet, dass**
das Erhitzen des Schlickers in einem Temperaturbereich von 800°C bis 900°C durchgeführt wird, insbesondere unter Verwendung eines Schutzgases.

6. Verfahren nach einem der vorhergehenden Ansprüche,
**dadurch gekennzeichnet, dass**
der Schlicker zumindest ein glasbildendes Oxid aus der nachfolgenden Gruppe enthält
- Siliciumdioxid (SiO₂)
- Bortrioxid (B₂O₃)
- Natriumoxid (Na₂O)
- Kaliumoxid (K₂O)
- Aluminiumoxid (Al₂O₃)
sowie wenigstens einen Bestandteil aus der nachfolgenden Gruppe aufweist
- Borax
- Feldspat
- Quarz
- Fluorid
- Soda
- Natriumnitrat
und bedarfsweise mindestens ein Trübungsmittel aus der nachfolgenden Gruppe umfasst
- Titan (Ti)
- Zirconium (Zr)
- Molybdän (Mo).

7. Zündkerze für einen Verbrennungsmotor, insbesondere hergestellt mit einem Verfahren nach einem der vorhergehenden Ansprüche, umfassend einen Grundkörper (2) mit einem Kopfbereich (8), welcher dafür vorgesehen ist, um einem Verbrennungsraum des Verbrennungsmotors zugeordnet zu sein, wobei auf dem Kopfbereich (8) des Grundkörpers (2) zumindest teilweise eine Beschichtung angeordnet ist,
**dadurch gekennzeichnet, dass**
die Beschichtung eine Email Beschichtung (10) ist, die auf dem zumindest teilweise aufgerauten Kopfbereich (8) des Grundkörpers (2) sowie eines innerhalb des Kopfbereiches (8) gelegenen Teil eines Isolatorkörpers (4) angeordnet ist.

8. Zündkerze nach Anspruch 7,
**dadurch gekennzeichnet, dass**
die Email-Beschichtung (1) aus Schlicker gebildet ist, wobei der Schlicker zumindest ein glasbildendes Oxid aus der nachfolgenden Gruppe enthält
- Siliciumdioxid (SiO₂)
- Bortrioxid (B₂O₃)
- Natriumoxid (Na₂O)
- Kaliumoxid (K₂O)
- Aluminiumoxid (Al₂O₃)
sowie wenigstens einen Bestandteil aus der nachfolgenden Gruppe aufweist
- Borax
- Feldspat
- Quarz
- Fluorid
- Soda
- Natriumnitrat
und bedarfsweise mindestens ein Trübungsmittel aus der nachfolgenden Gruppe umfasst
- Titan (Ti)
- Zirconium (Zr)
- Molybdän (Mo).

9. Zündkerze nach Anspruch 7 oder 8,
**dadurch gekennzeichnet, dass**
die Email-Beschichtung (10) wenigstens ein Oxid aus der nachfolgenden Gruppe aufweist
- Cobaltoxid
- Manganoxid
- Nickeloxid.

10. Zündkerze nach einem der Ansprüche 7 bis 9,
**dadurch gekennzeichnet, dass**
die Email-Beschichtung (10) eine Schichtdicke von 100 µm bis 250 µm aufweist.

## Claims

1. Process for producing an ignition plug (1) for an internal combustion engine, in particular of a motor vehicle, comprising a main body (2) with a head region (8), which is intended to be assigned to a combustion chamber of the internal combustion engine, a coating being arranged at least partially on the head region (8) of the main body (2),
said process having at least the following steps:
- the head region (8) of the main body (2) and a part of an insulator body (4) situated within the head region (8) are at least partially roughened,
- slip is applied to the roughened head region (8) of the main body (2) and of the part of an insulator body (4) situated within the head region (8),
- the applied slip is dried,
- the slip applied to the roughened head region (8) of the main body (2) and of the part of an insulator body (4) situated within the head region (8) is heated to form an enamel coating (10).

2. Process according to Claim 1,
**characterized in that**
a metallic part of the ignition plug (1) situated within the head region (8) is at least partially roughened and provided with the slip before the heating.

3. Process according to Claim 1 or 2,
**characterized in that**
an overspray of the applied slip on a central electrode (3) and/or a ground electrode (4) is at least partially mechanically removed after said slip has been dried and before the heating.

4. Process according to one of the preceding claims,
**characterized in that**
the head region (8) is roughened by means of shot blasting.

5. Process according to one of the preceding claims,
**characterized in that**
the slip is heated in a temperature range of 800°C to 900°C, in particular using a protective gas.

6. Process according to one of the preceding claims,
**characterized in that**
the slip contains at least one glass-forming oxide from the following group
- silicon dioxide (SiO₂)
- boron trioxide (B₂O₃)
- sodium oxide (Na₂O)
- potassium oxide (K₂O)
- aluminium oxide (Al₂O₃)
and also comprises at least one constituent from the following group
- borax
- feldspar
- quartz
- fluoride
- soda
- sodium nitrate
and comprises if required at least one opacifier from the following group
- titanium (Ti)
- zirconium (Zr)
- molybdenum (Mo).

7. Ignition plug for an internal combustion engine, in particular produced by a process according to one of the preceding claims, comprising a main body (2) with a head region (8), which is intended to be assigned to a combustion chamber of the internal combustion engine, a coating being arranged at least partially on the head region (8) of the main body (2),
**characterized in that**
the coating is an enamel coating (10) which is arranged on the at least partially roughened head region (8) of the main body (2) and of a part of an insulator body (4) situated within the head region (8).

8. Ignition plug according to Claim 7,
**characterized in that**
the enamel coating (1) is formed from slip, the slip containing at least one glass-forming oxide from the following group
- silicon dioxide (SiO₂)
- boron trioxide (B₂O₃)
- sodium oxide (Na₂O)
- potassium oxide (K₂O)
- aluminium oxide (Al₂O₃)
and also comprising at least one constituent from the following group
- borax
- feldspar
- quartz
- fluoride
- soda
- sodium nitrate
and comprising if required at least one opacifier from the following group
- titanium (Ti)
- zirconium (Zr)
- molybdenum (Mo).

9. Ignition plug according to Claim 7 or 8,
**characterized in that**
the enamel coating (10) comprises at least one oxide from the following group
- cobalt oxide
- manganese oxide
- nickel oxide.

10. Ignition plug according to one of Claims 7 to 9,
**characterized in that**
the enamel coating (10) has a layer thickness of 100 µm to 250 µm.

## Revendications

1. Procédé de fabrication d'une bougie d'allumage (1) pour un moteur à combustion, notamment d'un véhicule automobile, comprenant un corps de base (2) ayant une zone de tête (8), qui est conçue pour être associée à une chambre de combustion du moteur à combustion, un revêtement étant disposé au moins partiellement sur la zone de tête (8) du corps de base (2),
comprenant au moins les étapes suivantes :
- grainage au moins partiel de la zone de tête (8) du corps de base (2) ainsi que d'une partie d'un corps d'isolateur (4) qui est logée à l'intérieur de la zone de tête (8),
- application de barbotine sur la zone de tête (8) grainée du corps de base (2) ainsi que de la partie d'un corps d'isolateur (4) qui est logée à l'intérieur de la zone de tête (8),
- séchage de la barbotine appliquée,
- chauffage de la barbotine appliquée sur la zone de tête (8) grainée du corps de base (2) ainsi que de la partie d'un corps d'isolateur (4) qui est logée à l'intérieur de la zone de tête (8) en vue de former un revêtement d'émail (10).

2. Procédé selon la revendication 1, **caractérisé en ce qu'**avant le chauffage, une partie métallique de la bougie d'allumage (1) qui est logée à l'intérieur de la zone de tête (8) est au moins partiellement grainée et pourvue de la barbotine.

3. Procédé selon la revendication 1 ou 2, **caractérisé en ce qu'**un excès de pulvérisation de la barbotine appliquée sur une électrode centrale (3) et/ou une électrode de masse (4) est au moins partiellement retiré mécaniquement après son séchage et avant le chauffage.

4. Procédé selon l'une des revendications précédentes, **caractérisé en ce que** le grainage de la zone de tête (8) est effectué au moyen d'un grenaillage à la grenaille d'acier.

5. Procédé selon l'une des revendications précédentes, **caractérisé en ce que** le chauffage de la barbotine est effectué dans une plage de températures de 800 °C à 900 °C, notamment en utilisant un gaz protecteur.

6. Procédé selon l'une des revendications précédentes, **caractérisé en ce que** la barbotine contient au moins un oxyde vitrifiable du groupe suivant
- oxyde de silicium (SiO₂),
- oxyde de bore (B₂O₃),
- oxyde de sodium (Na₂O),
- oxyde de potassium (K₂O),
- oxyde d'aluminium (Al₂O₃),
et possède aussi au moins un composant du groupe suivant
- borax,
- feldspath,
- quartz,
- fluorure,
- soude,
- nitrate de sodium
et comporte, au besoin, au moins un agent de turbidité du groupe suivant
- titane (Ti),
- zirconium (Zr),
- molybdène (Mo).

7. Bougie d'allumage pour un moteur à combustion, notamment fabriquée avec un procédé selon l'une des revendications précédentes, comprenant un corps de base (2) ayant une zone de tête (8), qui est conçue pour être associée à une chambre de combustion du moteur à combustion, un revêtement étant disposé au moins partiellement sur la zone de tête (8) du corps de base (2),
**caractérisée en ce que**
le revêtement est un revêtement d'émail (10) qui est disposé sur la zone de tête (8) au moins partiellement grainée du corps de base (2) ainsi que d'une partie d'un corps d'isolateur (4) qui est logée à l'intérieur de la zone de tête (8).

8. Bougie d'allumage selon la revendication 7, **caractérisée en ce que** le revêtement d'émail (1) est formé à partir d'une barbotine, la barbotine contenant au moins un oxyde vitrifiable du groupe suivant
- oxyde de silicium (SiO₂),
- oxyde de bore (B₂O₃),
- oxyde de sodium (Na₂O),
- oxyde de potassium (K₂O),
- oxyde d'aluminium (Al₂O₃),
et possédant aussi au moins un composant du groupe suivant
- borax,
- feldspath,
- quartz,
- fluorure,
- soude,
- nitrate de sodium
et comportant, au besoin, au moins un agent de turbidité du groupe suivant
- titane (Ti),
- zirconium (Zr),
- molybdène (Mo).

9. Bougie d'allumage selon la revendication 7 ou 8, **caractérisée en ce que** le revêtement d'émail (10) possède au moins un oxyde du groupe suivant
- oxyde de cobalt
- oxyde de manganèse
- oxyde de nickel.

10. Bougie d'allumage selon l'une des revendications 7 à 9, **caractérisée en ce que** le revêtement d'émail (10) possède une épaisseur de couche de 100 µm à 250 µm.
